# EUROPÄISCHE PATENTSCHRIFT

(11) **EP 1 322 794 B1**
(45) Veröffentlichungstag und Bekanntmachung des Hinweises auf die Patenterteilung: **28.05.2008**
(21) Anmeldenummer: 01976101.4
(22) Anmeldetag: 17.08.2001
(51) Int. Cl.: C23C 4/06

(54) **THERMISCH AUFGETRAGENE BESCHICHTUNG FÜR KOLBENRINGE AUS MECHANISCH LEGIERTEN PULVERN**
THERMALLY APPLIED COATING FOR PISTON RINGS, CONSISTING OF MECHANICALLY ALLOYED POWDERS
REVETEMENT APPLIQUE PAR VOIE THERMIQUE, DESTINE A DES SEGMENTS DE PISTON ET CONSTITUE DE POUDRES ALLIEES MECANIQUEMENT

(30) Priorität: 21.09.2000 DE 10046956
(43) Veröffentlichungstag der Anmeldung: 02.07.2003
(73) Patentinhaber: Federal-Mogul Burscheid GmbH, 51399 Burscheid (DE)
(72) Erfinder: HERBST-DEDERICHS, Christian, 51399 Burscheid (DE)
(74) Vertreter: Becker Kurig Straus
(86) Internationale Anmeldenummer: PCT/EP2001/009514
(87) Internationale Veröffentlichungsnummer: WO 2002/024970

(56) Entgegenhaltungen:
- EP-A- 0 440 437
- EP-A- 0 559 229
- DE-A- 19 700 835
- US-A- 5 385 789
- US-A- 5 631 044
- PATENT ABSTRACTS OF JAPAN vol. 011, no. 315 (C-451), 14. Oktober 1987 (1987-10-14) -& JP 62 099449 A (SHOWA DENKO KK), 8. Mai 1987 (1987-05-08)

## Beschreibung

Die vorliegende Erfindung betrifft Kolbenringe in Verbrennungskraftmaschinen mit einer verschleißfesten Beschichtung auf den Laufflächen und Flanken der Kolbenringe. Die erfindungsgemäße verschleißfeste Beschichtung wird erhalten durch mechanisches Legieren von Pulvern, die eine metallische Matrix bilden mit Hart- sowie Gleitstoffdispersoiden. Die Beschichtung wird thermisch dann auf die Laufflächen und Flankenteile von Kolbenringen in Verbrennungskraftmaschinen, insbesondere mittels Hochgeschwindigkeits-Flammspritzen (HVOF), aufgetragen.

Die Erfindung befasst sich daher insbesondere mit der Herstellung und der Zusammensetzung von Beschichtungen mechanisch legierter Pulver mit tribologisch optimalen Eigenschaften als Ausgangsstoffe zum Zweck der Beschichtung von Kolbenringlaufflächen mittels thermischer Verfahren z.B. mittels dem thermischen Spritzen sowie mit den aus den erwähnten Pulvern entstehenden Beschichtungen auf z.B. Kolbenringen von Verbrennungskraftmaschinen.

Kolbenringe unterliegen durch ihren ständigen Eingriff an der Zylinderlaufbahn einem ständigen Gleitverschleiß. Dieser äußert sich sowohl in abrasivem Abrieb der Kolbenringoberfläche oder seiner Beschichtung als auch teilweisem Übertrag von Material von der Zylinderlauffläche auf die Kolbenringlauffläche und umgekehrt. Durch angepasste Beschichtungen ist es möglich, diese negativen Einflüsse zu verringern. So zeigen parikelverstärkte Hartchrombeschichtungen eine deutlich bessere Abriebfestigkeit als unbeschichtete oder nitrierte Ringe (siehe EP 217126 B1), aber auch als konventionelle Hartchromschichten sowie Plasmaspritzschichten auf Molybdän-Basis. Dennoch geraten auch diese Beschichtungen aufgrund der steigenden Druck- und Temperaturparameter in modernen Verbrennungsmotoren in den Grenzbereich ihrer Leistungsfähigkeit. Daher werden neue Beschichtungen erforderlich, die über noch geringeren Abrieb und höhere Adhäsionsfestigkeit gegenüber den heute existierenden verfügen. Keramiken sind als Werkstoffe prinzipiell geeignet, diese Aufgabe zu erfüllen. Sie verfügen über eine ausgezeichnete Abriebfestigkeit und aufgrund ihres nichtmetallischen Bindungscharakters über eine sehr geringe Adhäsionsneigung gegenüber Metalllegierungen.

Keramiken können durch verschiedene Beschichtungsverfahren direkt auch auf Kolbenringe aufgetragen werden. So können sie z.B. durch Aufdampfverfahren (PVD oder CVD) direkt abgeschieden werden. Nachteilig hierbei ist, dass die Auftragsleistungen für diese Anwendung viel zu niedrig und dementsprechend unwirtschaftlich sind.

Das Plasmaspritzen hingegen führt zu relativ hohen Auftragsleistungen, jedoch stehen diese Beschichtungen in der Regel unter Zugspannungen, wodurch sie riss- und ausbruchgefährdet sind. Dies wird vor allem auch durch den sehr spröden Charakter der Keramiken selbst verstärkt.

Die thermische Spritztechnik nimmt die positiven Erfahrungen mit nanokristallinen Hartmetallen (nanokristallin=1 bis 100nm) zunehmend auf. Schon bereits Ende der achtziger Jahre wurden nano-Karbid verstärkte Werkstoffe durch Vakuum-Plasmaspritztechnik zu Schichten verarbeitet. Bei vergleichbar geringeren Hartstoffanteilen können mit diesem Verfahren höhere Härten in den erzeugten Schichten erreicht werden. Die Beschichtungen zeigen eine deutlich höhere Duktilität und damit Schlagfestigkeit als konventionell verstärkte Werkstoffe. Aber erst mit Hilfe der Hochgeschwindigkeitsflammspritztechnik ist es möglich, Pulvermorphologien auch in der Schicht abzubilden. Nano-oxidisch verstärkte Metalle sollten daher vorrangig mittels Hochgeschwindigkeits-Flammspritzen (HVOF) verspritzt werden. Die Spritzpulver werden mittels Hochenergie-Mahlen hergestellt. Für thermische Spritzpulver ist dieser Prozess besonders interessant, da er zu einer Reihe besonderer Pulvereigenschaften führt. So wird durch den Brech- und Mahlprozess an den Pulveroberflächen ständig die Dichte an Stapelfehlern, Fehlstellen und Versetzungen erhöht, während die Korngrößen bis auf nanokristalline Dimensionen reduziert werden können. Diese permanent frisch entstehenden Oberflächen zeichnen sich durch eine hohe Aktivität aus, so dass auch Oxid-Metall- und Karbid-Metall-Verbindungen hoher Festigkeit entstehen können.

Wünschenswert ist es daher, die guten tribologischen Eigenschaften von Keramik mit den guten mechanischen Eigenschaften von Metallen zu verbinden. Denkbar ist z.B., Keramikpartikel in eine metallische Matrix einzulassen, wodurch eine duktile und zähe Bindung der harten und teilweise spröden Keramikpartikel gewährleistet ist. Die Keramikpartikel können dann bei geeigneter Freilegung an der Oberfläche die tribologischen Aufgaben übernehmen, während die Metallmatrix die mechanischen Lasten aufnimmt und gegebenenfalls Spannungen über Verformungen abbaut.

Ein solches Verbundprinzip wird heute bereits verwirklicht. So können z.B. pulverförmige Hartmetalle (WC-Co) oder Cermets (NiCr-CrC) mittels thermischer Beschichtungsverfahren zu Schichten verarbeitet werden. Grundlage hierfür ist entweder eine Pulvermischung oder ein Verbundpulver. Mechanische Mischungen liefern aber in aller Regel die niedrigsten Schichtqualitäten, da die Verbundbildung hierbei erst im Beschichtungsprozess erfolgt und die Hartstoffe aufgrund ihrer geforderten Rieselfähigkeit relativ groß sein müssen. Verbundpulver werden in aller Regel durch Agglomeration zu so genannten Mikropellets hergestellt. Hierbei werden mikrofeine Ausgangspulver in einem Sprühtrocknungsprozess zu verarbeitungsfähigen, d.h. in erster Linie rieselfähigen Pulvern verarbeitet. Um die Festigkeit des Agglomerats zu erhöhen bzw. bestimmte Agglomeratsdichten zu erreichen, werden diese in aller Regel anschließend gesintert. Eine andere Möglichkeit der Verbundpulverherstellung ist das Vermischen der Komponenten mit anschließender Sinterung zum Block. Das Pulver wird hier durch Brechen und Mahlen des Blocks gewonnen. Des Weiteren werden Verbundpulver durch Umhüllen, hierbei wird z.B. ein Hartstoffpulver durch ein metallisches Element chemisch oder physikalisch beschichtet, oder so genanntes Cladding - dabei werden feine Metallpulver auf den Hartstoffkern im Sprühtrocknungsverfahren aufgeklebt - hergestellt.

Kennzeichnend für die Herstellung üblicher Verbundpulver ist, dass eine Verbundbildung im Pulver in aller Regel einen Sinterprozess erfordert, da die Pulver ansonsten in den Beschichtungsprozessen in ihre Ausgangsbestandteile zerfallen können und der vorteilhafte Verbundeffekt in der Schicht verloren geht. Dies ist um so wichtiger, je stärker die Verarbeitungskräfte während der Beschichtung werden. Diese sind insbesondere bei den Hochgeschwindigkeits-Spritzverfahren, wo die Pulver in einem Überschall-Gasstrom verarbeitet werden, sehr hoch. Des weiteren ist zur Erfüllung der tribologischen Aufgabe eine optimale Anbindung zwischen Keramik- und metallischer Bindephase notwendig, die insbesondere durch eine chemische-metallische Verbindung erreicht wird.

Nachteilig an der erforderlichen Sinterung ist, dass einerseits die Wirtschaftlichkeit der Pulver verringert wird, zum anderen eine Sinterfähigkeit der Ausgangskomponenten erforderlich ist. Diese ist insbesondere bei der Kombination WC-Co vorhanden, ist aber bei der aus wirtschaftlichen und tribologischen Gesichtspunkten interessanten Kombination aus z.B. metallischem Binder und oxidkeramischen Hartstoffen nicht gegeben. Daher konnten solche Pulver zur thermischen Beschichtung von Kolbenringlaufflächen bislang nicht erfolgreich eingesetzt werden.

JP 62-99449 offenbart ein thermisches Spritzpulver, das 75 Gew.-% Cr₃C₂, 2 Gew.-% Ni, 19 Gew.-% Cr und 4 Gew.-% Al₂O₃ enthält. Der Partikeldurchmesser des Al₂O₃ beträgt hierbei 10 µm.

EP 0 559 229 A1 offenbart die Herstellung eines thermischen Spritzpulvers, indem 2264 g eines Pulvers aus Co-30Ni-20Cr-8A1-0,5Y-Legierung in einer Attritormühle mit 251 g von 1 µm großen Al₂O₃-Dispersoiden vermahlen werden.

Ein Ansatz zur thermischen Beschichtung von Metallteilen, wie beispielsweise Kolbenringen und Zylinderlaufbuchsen, wird in DE 197 00 835 A1 beschrieben. Das in diesem Dokument verwendete Kompositpulver ist ein Gemisch aus Karbiden, Metallpulver und Festschmierstoffen, das mittels eines Hochgeschwindigkeits-Flammspritz-Verfahrens zu einer selbstschmierenden Kompositschicht verarbeitet wird. Zur Erzeugung des Kompositpulvers werden die Kompositpartikel aus CrC und NiCr mit den Festschmierstoffen vermischt.

Nachteilig an dieser Art der Erzeugung des Kompositpulvers gemäß DE 197 00 835 A1 ist, dass zum Erhalt der notwendigen Rieselfähigkeit, als Bedingung für die Verarbeitung im Hochgeschwindigkeits-Flammspritz-Verfahren, relativ grobkörnige Partikel gebildet werden müssen. Bei diesen gemischten, nicht sphärischen Kompositpulvern muss die Korngröße der Festschmierstoffpartikel >20µm betragen, damit das Kompositpulver die zum Verspritzen im Hochgeschwindigkeits-Flammspritz-Verfahren erforderliche Rieselfähigkeit besitzt. Diese groben Partikel bedingen in der Beschichtung eine konzentrierte Anhäufung von Festschmierstoffphasen was sich wiederum negativ auf den Verschleiß auswirkt, da die groben und damit auch relativ großen Festschmierstoffbereiche herausbrechen können und durch Ihre Größe als Schmierstoff nur punktuell zur Verfügung stehen.

Daher ist es Aufgabe der vorliegenden Erfindung die beschichtungsseitigen Werkstoffkombinationen pulvertechnisch dahingehend zu erweitern, dass für den Kolbenring tribologisch optimale Oberflächen entstehen.

Es soll daher ein Kolbenring mit einer thermisch auftragbaren Beschichtungszusammensetzung für die Laufflächen des Kolbenrings bereitgestellt werden, die aus mechanisch legierten Pulvern hergestellt werden kann.

Erfindungsgemäß wird diese Aufgabe durch den Kolbenring gemäß Patentanspruch 1 gelöst.

In den Unteransprüchen sind vorteilhafte Ausführungsformen der Erfindung enthalten.

Erfindungsgemäß werden daher die Ausgangspulver mechanisch legiert, insbesondere in Attritoren, Hammer- oder Kugelmühlen. Bei allen diesen erfindungsgemäßen Verfahren werden Ausgangspulver klein gebrochen und dabei gleichzeitig ineinander verknetet, so dass auch ohne Sinterung ein Verbundpulver entsteht. Dadurch können auch nicht sintergeeignete Werkstoffkombinationen wie Metalle und Oxide zu Verbundpulvern verarbeitet werden. Diese Technologie wird beispielsweise großtechnisch zur Herstellung von so genannten ODS-Legierungen für Hochtemperaturanwendungen verwendet, wo der metallischen Matrix ca. 2 Gew.-% aufNanodimension zerkleinerte Oxide zulegiert werden.

Die Erfindung betrifft daher Kolbenringe mit Beschichtungen der Laufflächen- und Flanken. Die erfindungsgemäß eingesetzten Ausgangspulver besitzen eine geeignete Korngröße. Für das thermische Spritzen werden vorzugsweise Korngrößen von 5-80µm, besonders bevorzugt 5- 60µm, verwendet. Erfindungsgemäß besteht das Ausgangspulver aus einer metallischen Matrix und mindestens einer keramischen Phase zur Erhöhung der Verschleißbeständigkeit der metallischen Matrix. Die keramischen Phasen im Ausgangspulver bzw. in der fertigen Beschichtung besitzen Durchmesser von <10µm. Vorzugsweise besitzen sie Größenbereiche von wenigen Nanometern bis einigen Mikrometern. Die metallische Matrix des Ausgangspulvers und der Beschichtung umfassen insbesondere Legierungen auf Basis von Eisen, Nickel, Chrom, Kobalt, Molybdän.

Das Ausgangspulver kann aus einer metallischen Matrix und mindestens einer Festschmierstoffphase zur Verbesserung der Schmiereigenschaften der Matrix bestehen. Die Festschmierstoffphase in dem Ausgangspulver besitzt Korngrößen < 20µm, bevorzugt < 10µm. Als Festschmierstoffpartikel können beispielsweise solche aus Graphit, hexagonalem Bornitrid oder Polytetrafluorethylen verwendet werden

Ein weiterer Vorteil des erfindungsgemäßen Werkstoffes ergibt sich gegenüber der DE 197 00 835 A1 dadurch, dass die Dispersoide und Festschmierstoffe zu einem Kompositpulver vermahlen, d. h. mechanisch zulegiert, werden. Hierdurch können sehr feine Kompositpartikel erzeugt werden, die sich wiederum als feinst verteilte Festschmierstoffphasen in der Schicht wiederfinden. Diese feinst verteilten Festschmierstoffphasen ermöglichen nun eine optimale und gleichmäßige Verteilung der Schmiermittel, wodurch der Verschleiß der Schicht reduziert wird.

Weiterhin ist es möglich, dem erfindungsgemäßen Werkstoff auch Hartstoffpartikel beispielsweise aus der Gruppe Wolframkarbid, Chromkarbid, Aluminiumoxid, Siliciumkarbid, Borkarbid, Titancarbid und/oder Diamant einzuarbeiten.

Das mechanische Legieren erlaubt unter prinzipieller Wahrung wirtschaftlicher Vorteile zwei wesentliche Vorteile gegenüber allen anderen Pulverherstellmethoden. Zum einen können prozesstechnisch relativ einfach Verbundpulver wie Metall+Oxidkeramik und Metall+Diamant zur nachfolgenden beschichtungstechnischen Verarbeitung mittels thermischer Verfahren hergestellt werden. Dabei können die Gehalte an Hartstoffen in der Metallmatrix weit über 50 Vol.-% betragen, wodurch sich die Eigenschaften der Hartstoffphasen deutlich besser nutzen lassen als bei den niedrigen Gehalten, die heute beispielsweise bei galvanischen Chrom-Dispersionsschichten erreicht werden. Als weiterer Vorteil können praktisch beliebig feine und homogen verteilte Hartstoffphasen in der beliebig zusammengesetzten Metallmatrix erzeugt werden. Hierdurch kann sowohl die Matrix gezielt auf Abrieb- und Brandspurfestigkeit optimiert werden als auch ein bestimmter Anteil von größeren Hartphasen rein tribologische Aufgaben erfüllen.

Bei der Herstellung mechanisch legierter Pulver werden die Ausgangswerkstoffe in die Mühle eingefüllt und der Mahlprozess gestartet. Die Pulver werden durch Stoßprozesse, die entweder durch die im Mischer enthaltenen Kugeln oder durch Kontakt mit den Kammerwänden erzeugt werden, je nach Verformbarkeit gebrochen bzw. verformt. Keramiken beispielsweise, die über keine Verformbarkeit verfügen, werden kontinuierlich klein gebrochen. Versuche haben gezeigt, dass diese bis auf Nanodimension herunter gebrochen werden können. Es hat sich ebenfalls gezeigt, dass die metallische Matrix bei Unterschreitung der darin enthaltenen Keramikphasen unterhalb der Ein-Mikron-Grenze deutliche Festigkeitssteigerungen erfährt. Metalle mit Verformungsvermögen werden dagegen weitestgehend nur verformt, teilweise durch versprödende Kaltverfestigung aber auch gebrochen. Im Laufe des Mahlprozesses werden dann die gebrochenen Hartstoffphasen in die Metallmatrix einlegiert und durch die fortdauernde Mahlbewegung zu verarbeitungsfähigen Pulverfraktionen verknetet. Es kommt dabei auch ohne Sinterung eine ausgezeichnete Anbindung zwischen beispielsweise Oxidkeramiken und Metallen zustande. Begründet wird dies damit, dass durch den Brechprozess an der Keramik kontinuierlich frische, energiereiche Oberflächen erzeugt werden, die eine hohe mikroskopische Affinität besitzen. Durch die hohen mechanischen Impulse während des Mahlens werden die metallischen und keramischen Oberflächen so stark miteinander verpresst, dass es vermutlich auf atomarer Ebene zu Grenzflächenreaktionen kommt. Eine anschließende Sinterung der Pulver kann in einzelnen Fällen eine weitere Steigerung der Keramik-Metall Kohäsion erzeugen.

Durch Zuführung der verschiedenen Ausgangswerkstoffe zu unterschiedlichen Zeitpunkten können die Hartstoffgrößen im Pulver gezielt eingestellt werden. Es können darüber hinaus nicht nur eine Hartstoffphase und eine Metallmatrix als Ausgangswerkstoffe dienen, sondern praktisch beliebig viele. Zudem kann dem Pulver ein für die Anwendung nützlicher Anteil an Festschmierstoffen zusätzlich zugeführt werden.

Die Pulver werden anschließend durch thermische Beschichtungsverfahren aufgetragen, wobei insbesondere gut das Thermische Spritzen, das Laserbeschichten sowie das Auftragschweißen und -löten eingesetzt werden können.

In Versuchen wurde dabei vorrangig das Hochgeschwindigkeits-Flammspritzen (HVOF) aus der Familie des Thermischen Spritzens angewandt.

Die Erfindung soll nun anhand der folgenden Beispiele sowie der Figuren (Bild 1, Bild 2) näher erläutert werden.

### Beispiel 1:

In Beispiel 1 wurde konventionelles Spritzpulver von Aluminiumoxid mit einem konventionellem Spritzpulver aus NiCr im Volumenverhältnis 1:1 gemahlen. Dabei entstand nach dem Mahlprozeß ein Pulver feinst verteilter Aluminiumoxidphasen (grau) in der Matrix (Bild 1: mechanisch legiertes Pulver NiCr-34Al₂O₃). Nach Verarbeitung mittels HVOF entsteht eine sehr gut haftende, dichte Beschichtung, die zum Pulver eine gleiche Mikrostruktur aufweist (Bild 2: HVOF-gespritzte Schicht zeigt identische Mikrostrukturen).

### Beispiel 2:

In Beispiel 2 wurde dem Pulver aus Beispiel 1 bis zu 20 Vol.-% eines pulverförmigen Festschmierstoffes zulegiert, der nach Verarbeitung mittels HVOF in der Schicht nachweislich vorhanden ist und das Reibverhalten der Schicht auf dem Kolbenring eindeutig verbessert.

### Beispiel 3:

In Beispiel 3 wurden der Matrix aus Beispiel 1 weitere metallische Elemente wie z.B. Mo zulegiert, um die tribologischen Eigenschaften der Kolbenringbeschichtung zu verbessern. Das Mo-Pulver wird im Mahlprozess wegen seiner hohen Zähigkeit nur geringfügig feingemahlen, liegt aber im Pulver und in der Beschichtung als homogen verteilte, hervorragend eingebettete Phase vor. Das Brandspurverhalten der Kolbenringbeschichtung konnte auf diese Weise nachweisbar verbessert werden.

### Beispiel 4:

In Beispiel 4 wurde dem Pulver aus Beispiel 1 50 Vol.-% zweier verschiedener keramischer Phasen (Aluminiumoxid, Zirkonoxid) zugemischt. Dabei wurden die Keramiken zu verschiedenen Zeitpunkten dem Mahlprozess zugegeben, wodurch die verschiedenen keramischen Phasen in der HVOF Schicht unterschiedliche Fraktionen haben. Durch diese Vorgehensweise lässt sich durch die eine Keramik die Matrixhärte gezielt steuern, ohne dass die tribologisch erforderliche Hartphasengröße der anderen Keramik nachteilig beeinflusst wird. Dadurch kann die Abriebfestigkeit der Kolbenringbeschichtung eindeutig verbessert werden.

### Beispiel 5:

In Beispiel 5 wurde einem kommerziellen NiCr Spritzpulver feinster Diamantstaub zugemischt und einlegiert. Nach Verarbeitung mittels HVOF konnte eine Erhöhung der Verschleißbeständigkeit gegenüber der unlegierten Matrix festgestellt werden, was sich vorteilhaft auf die tribologischen Eigenschaften der Kolbenringbeschichtung auswirkt.

## Patentansprüche

1. Kolbenring für Verbrennungsmaschinen, **dadurch gekennzeichnet, dass** der Kolbenring auf den Flankenflächen und/oder Lauffläche eine verschleißfeste Beschichtung aus mechanisch legierten Pulvern aufweist, erhältlich durch mechanisches Legieren von
- Pulvern, bestehend aus Nickel oder Eisen und einem oder mehreren der Nickel- oder Eisenlegierungselemente Kohlenstoff, Silizium, Chrom, Molybdän, Cobalt sowie Eisen oder Nickel, als metallische Matrix, in einer Menge von 70 bis 5 Vol.-%, bezogen auf das Gesamtgemisch, wobei der Anteil der Legierungselemente zusammen nicht mehr als 70 Gew.-% der Gesamtlegierung der Matrix beträgt,
- einem oder mehreren der Dispersoide Al₂O₃, Cr₂O₃, TiO₂, ZrO₂, Fe₃O₄, TiC, SiC, CrC, WC, BC oder Diamant, wobei die Teilchengröße des oder der Dispersoide(s) bis etwa 10 µm beträgt und der Anteil der Dispersoiden am Gesamtgemisch zwischen 30 und 95 Vol.-% beträgt,
und Auftragen des mechanisch legierten Pulvers mittels thermischem Spritzen.

2. Kolbenring gemäß Anspruch 1, **dadurch gekennzeichnet, dass** die verschleißfeste Beschichtung weiterhin mit Anteilen aus pulverförmigen Festschmierstoffen aus der Gruppe aus Graphit, hexagonalem Bornitrid, Polytetrafluorethylen mechanisch legiert ist, wobei der Anteil der pulverförmigen Festschmierstoffe bis zu 30 Vol.-% des Gesamtgemisches beträgt.

3. Kolbenring nach einem der Ansprüche 1 und/oder 2, , **dadurch gekennzeichnet, dass** die verschleißfeste Beschichtung weiterhin mit Anteilen aus einem oder mehreren Additiven aus der Gruppe der Elemente Ti, Zr, Hf, Al, Si, P, B in einer Menge von bis zu 2 Gew.-%, bezogen auf die Gesamtlegierung der metallischen Matrix mechanisch legiert ist.

4. Kolbenring nach einem der Ansprüche 1 bis 3, **dadurch gekennzeichnet, daß** die keramische Phase der verschleißfesten Beschichtung 70 bis 90 Vol.-% beträgt.

5. Kolbenring gemäß einem der vorhergehenden Ansprüche 1 bis 4, **dadurch gekennzeichnet, dass** die metallische Matrix der verschleißfesten Beschichtung als Nickel mit bis zu 50 Gew.-% Chrom vorliegt.

6. Kolbenring gemäß einem der vorhergehenden Ansprüche 1 bis 4, **dadurch gekennzeichnet, dass** die metallische Matrix der verschleißfesten Beschichtung aus Nickel mit bis zu 30 Gew.-% Chrom und bis zu 30 Gew.-% Molybdän besteht.

7. Kolbenring gemäß einem der vorhergehenden Ansprüche 1 bis 4, **dadurch gekennzeichnet, dass** die metallische Matrix der verschleißfesten Beschichtung als Eisen mit bis zu 50 Gew.-% Chrom vorliegt.

8. Kolbenring gemäß einem der vorhergehenden Ansprüche 1 bis 4, **dadurch gekennzeichnet, dass** die metallische Matrix der verschleißfesten Beschichtung aus Eisen mit bis zu 30 Gew.-% Chrom und mit bis zu 30 Gew.-% Molybdän besteht.

9. Kolbenring gemäß einem der vorhergehenden Ansprüche 1 bis 8, **dadurch gekennzeichnet, dass** die keramische Phase der verschleißfesten Beschichtung aus Al₂O₃ besteht.

10. Kolbenring gemäß einem der vorhergehenden Ansprüche, **dadurch gekennzeichnet, dass** die Dicke der Beschichtung 0,01 bis 1,0 mm beträgt.

11. Kolbenring gemäß einem der vorhergehenden Ansprüche, **dadurch gekennzeichnet, dass** die Beschichtung mittels thermischem Spritzen, insbesondere mittels Hochgeschwindigkeits-Flammspritzen (HVOF) aufgebracht worden ist.

## Claims

1. Piston ring for internal combustion engines, **characterised in that** the piston ring, on the side faces and/or travel face, has a wear-resistant coating formed from mechanically alloyed powders, obtainable by the mechanical alloying of
- powders, comprising nickel or iron and one or more of the nickel or iron alloy elements carbon, silicon, chromium, molybdenum, cobalt as well as iron or nickel, as the metallic matrix, in a quantity of between 70 and 5 % by vol., relative to the total mixture, the proportion of the alloy elements together amounting to not more than 70 % by wt. of the total alloy of the matrix,
- one or more of the dispersoids Al₂O₃, Cr₂O₃, TiO₂, ZrO₂, Fe₃O₄, TiC, SiC, CrC, WC, BC or diamond, the particle size of the dispersoid or dispersoids amounting to approximately 10 µm, and the proportion of the dispersoids in the total mixture amounting to between 30 and 95 % by vol.,
and applying the mechanically alloyed powder by means of thermal spraying.

2. Piston ring according to claim 1, **characterised in that** the wear-resistant coating is furthermore mechanically alloyed with proportions of pulverulent solid lubricants from the group of graphite, hexagonal boron nitride, polytetrafluoroethylene, the proportion of the pulverulent solid lubricants amounting to up to 30 % by vol. of the total mixture.

3. Piston ring according to one of claims 1 and/or 2, **characterised in that** the wear-resistant coating is furthermore mechanically alloyed with proportions of one or more additives from the group of the elements Ti, Zr, Hf, Al, Si, P, B in a quantity of up to 2 % by wt., relative to the total alloy of the metallic matrix.

4. Piston ring according to one of claims 1 to 3, **characterised in that** the ceramic phase of the wear-resistant coating amounts to between 70 and 90 % by vol..

5. Piston ring according to one of the preceding claims 1 to 4, **characterised in that** the metallic matrix of the wear-resistant coating is present in the form of nickel with up to 50 % by wt. chromium.

6. Piston ring according to one of the preceding claims 1 to 4, **characterised in that** the metallic matrix of the wear-resistant coating is formed from nickel with up to 30 % by wt. chromium and up to 30 % by wt. molybdenum.

7. Piston ring according to one of the preceding claims 1 to 4, **characterised in that** the metallic matrix of the wear-resistant coating is present in the form of iron with up to 50 % by wt. chromium.

8. Piston ring according to one of the preceding claims 1 to 4, **characterised in that** the metallic matrix of the wear-resistant coating is formed from iron with up to 30 % by wt. chromium and up to 30 % by wt. molybdenum.

9. Piston ring according to one of the preceding claims 1 to 8, **characterised in that** the ceramic phase of the wear-resistant coating is formed from Al₂O₃.

10. Piston ring according to one of the preceding claims, **characterised in that** the thickness of the coating amounts to between 0.01 and 1.0 mm.

11. Piston ring according to one of the preceding claims, **characterised in that** the coating has been applied by means of thermal spraying, more especially by means of high-speed flame spraying (HVOF).

## Revendications

1. Segment de piston pour moteurs à combustion interne, **caractérisé en ce que** le segment de piston présente sur les surfaces de flancs et/ou la surface de glissement un revêtement résistant à l'usure à base de poudres alliées mécaniquement qui peuvent être obtenues en alliant mécaniquement
- des poudres constituées de nickel ou de fer et d'un ou plusieurs des éléments d'alliage avec le nickel ou le fer que sont le carbone, le silicium, le chrome, le molybdène, le cobalt ainsi que de fer ou de nickel en tant que matrice métallique, en une quantité de 70 à 5% en volume ramenée au mélange total, la proportion des éléments d'alliage pris ensemble ne dépassant pas 70% en poids de la totalité de l'alliage de la matrice,
- un ou plusieurs des dispersoïdes Al₂O₃, Cr₂O₃, TiO₂, ZrO₂, Fe₃O₄, TiC, SiC, CrC, WC, BC ou diamant, la taille de particules du ou des dispersoïdes allant jusqu'à 10 µm environ et la proportion des dispersoïdes se situant dans la plage de 30 à 95% en volume, ramenée au mélange total,
et en déposant la poudre alliée mécaniquement par projection à chaud.

2. Segment de piston selon la revendication 1, **caractérisé en ce que** le revêtement résistant à l'usure est mécaniquement allié en plus avec des quantités de lubrifiants solides en poudre choisis dans le groupe comprenant le graphite, le nitrure de bore hexagonal, le polytétrafluoroéthylène, la proportion des lubrifiants solides en poudre allant jusqu'à 30% en volume, ramenée au mélange total.

3. Segment de piston selon l'une des revendications 1 et/ou 2, **caractérisé en ce que** le revêtement résistant à l'usure est mécaniquement allié en plus avec des quantités d'un ou plusieurs additifs choisis dans le groupe comprenant les éléments Ti, Zr, Hf, Al, Si, P, B en une quantité allant jusqu'à 2% en poids, ramenée à l'alliage total de la matrice métallique.

4. Segment de piston selon l'une des revendications 1 à 3, **caractérisé en ce que** la phase céramique du revêtement résistant à l'usure représente de 70 à 90% en volume.

5. Segment de piston selon l'une des revendications 1 à 4 précédentes, **caractérisé en ce que** la matrice métallique du revêtement résistant à l'usure se présente sous la forme de nickel contenant jusqu'à 50% en poids de chrome.

6. Segment de piston selon l'une des revendications 1 à 4 précédentes, **caractérisé en ce que** la matrice métallique du revêtement résistant à l'usure se compose de nickel contenant jusqu'à 30% en poids de chrome et jusqu'à 30% en poids de molybdène.

7. Segment de piston selon l'une des revendications 1 à 4 précédentes, **caractérisé en ce que** la matrice métallique du revêtement résistant à l'usure se présente sous la forme de fer contenant jusqu'à 50% en poids de chrome.

8. Segment de piston selon l'une des revendications 1 à 4, précédentes **caractérisé en ce que** la matrice métallique du revêtement résistant à l'usure se compose de fer contenant jusqu'à 30% en poids de chrome et jusqu'à 30% en poids de molybdène.

9. Segment de piston selon l'une des revendications 1 à 8 précédentes, **caractérisé en ce que** la phase céramique du revêtement résistant à l'usure se compose d'Al₂O₃.

10. Segment de piston selon l'une des revendications précédentes, **caractérisé en ce que** l'épaisseur du revêtement se situe dans la plage de 0,01 à 1,0 mm.

11. Segment de piston selon l'une des revendications précédentes, **caractérisé en ce que** le revêtement a été déposé par projection à chaud, en particulier par projection à la flamme à grande vitesse (HVOF).
